# EUROPÄISCHE PATENTSCHRIFT

(11) **EP 1 466 037 B1**
(45) Veröffentlichungstag und Bekanntmachung des Hinweises auf die Patenterteilung: **13.07.2005**
(21) Anmeldenummer: 03700010.6
(22) Anmeldetag: 16.01.2003
(51) Int. Cl.: C23C 30/00, C23C 4/08

(54) **HOCHTEMPERATUR-SCHUTZSCHICHT**
HIGH-TEMPERATURE PROTECTIVE COATING
REVETEMENT DE PROTECTION HAUTE TEMPERATURE

(30) Priorität: 18.01.2002 DE 10202012
(43) Veröffentlichungstag der Anmeldung: 13.10.2004
(73) Patentinhaber: ALSTOM Technology Ltd, 5400 Baden (CH)
(72) Erfinder: ECKARDT, Dietrich, CH-5408 Ennetbaden (CH); SCHNEIDER, Klaus, Erich, 79790 Kuessaberg (DE); TOENNES, Christoph, CH-5200 Brugg (CH); BOSSMANN, Hans-Peter, 79787 Lauchringen (DE)
(86) Internationale Anmeldenummer: PCT/CH2003/000023
(87) Internationale Veröffentlichungsnummer: WO 2003/060194

(56) Entgegenhaltungen:
- EP-A- 1 001 055
- WO-A-99/02745

## Beschreibung

Die Erfindung bezieht sich auf eine Hochtemperatur-Schutzschicht gemäss dem unabhängigen Patentanspruch.

Solche Hochtemperatur-Schutzschichten kommen vor allem dort zur Anwendung, wo das Grundmaterial von Bauelementen aus warmfesten Stählen und/oder Legierungen zu schützen ist, die bei Temperaturen über 600 ºC verwendet werden.

Durch diese Hochtemperatur-Schutzschichten soll die Wirkung von Hochtemperaturkorrosionen vor allem von Schwefel, Ölaschen, Sauerstoff, Erdalkalien und Vanadium verlangsamt bzw. vollständig unterbunden werden. Solche Hochtemperatur-Schutzschichten sind so ausgebildet, dass sie direkt auf das Grundmaterial des zu schützenden Bauelementes aufgetragen werden können.

Bei Bauelementen von Gasturbinen sind Hochtemperatur-Schutzschichten von besonderer Bedeutung. Sie werden vor allem auf Lauf- und Leitschaufeln sowie auf Wärmestausegmenten von Gasturbinen aufgetragen.

Für die Fertigung dieser Bauelemente wird vorzugsweise ein austenitisches Material auf der Basis von Nickel, Kobalt oder Eisen verwendet. Bei der Herstellung von Gasturbinenbauteilen kommen vor allem Nickel-Superlegierungen als Grundmaterial zur Anwendung.

Bis jetzt ist es üblich, Bauelemente, die für Gasturbinen bestimmt sind, mit Schutzschichten zu versehen, die durch Legierungen gebildet werden, deren wesentliche Bestandteile Nickel, Chrom, Aluminium und Yttrium sind. Solche Hochtemperatur-Schutzschichten weisen eine Matrix auf, in die eine aluminiumhaltige Phase eingelagert ist.

Die meisten der Beschichtungen für Hochtemperaturanwendungen stammen aus den Familien der NiCrAlY, CoCrAlY oder NiCoCrAlY. Die Schichten unterscheiden sich durch die Konzentration der "Familenelemente" Nickel, Kobalt, Chrom, Aluminium und Yttrium und durch Zugabe weiterer Elemente. Die Zusammensetzung der Schicht bestimmt massgeblich das Verhalten bei Hochtemperatur in oxidierender bzw. korrodierender Atmosphäre, bei Temperaturwechsel und bei mechanischer Belastung. Zudem bestimmt die Zusammensetzung der Schicht die Material- und Herstellungskosten. Viele bekannte Schichten zeigen nur bei Teilaspekten hervorragende Eigenschaften. Obwohl weltweit vielfach benutzt, werden durch Zugabe von Kobalt gemäss eigenen Untersuchungen sowohl die Korrosionsbeständigkeit als auch die Kosten negativ beeinflusst.

Aus den Dokumenten JP-A-53-085736, US-A-3,620,693, US-A-4,477,538, US-A-4,537,744, US-A-3,754,903, US-A-4,013,424, US-A-4,022,587 und US-A-4,743,514 sind zahlreiche Legierungen der Familie "kobald-freier NiCrAlY" bekannt geworden. Die thermodynamische Modellierung für den Temperaturbereich 800°C bis 1050°C des Phasenbestandes dieser Legierungen hat gezeigt, dass die spezifizierten Zusammensetzungen zu Mikrostrukturen mit unerwünschten Phasen bzw. thermisch aktivierten Phasenübergängen führen, namentlich σ- und/oder β-NiAl in nachteilig grossen Volumenanteilen.

Der Erfindung liegt ausgehend von dem eingangs genannten Stand der Technik die Aufgabe zugrunde, eine Hochtemperatur-Schutzschicht zu schaffen, die kostengünstig, oxidationsbeständig, korrosionsbeständig und temperaturwechselbeständig ist.

Diese Aufgabe wird erfindungsgemäss durch die Merkmale des Patentanspruches 1 gelöst.

Die erfindungsgemässe Zusammensetzung dieser Legierung weist (Gew.-%) 23 bis 27% Chrom, 4 bis 7% Aluminium, 0.1 bis 3% Silizium, 0.1 bis 3% Tantal, 0.2 bis 2% Yttrium, 0.001 bis 0.01% Bor, 0.001 bis 0.01% Magnesium und 0.001 bis 0.01% Kalzium auf. Alle Gewichtsangaben beziehen sich auf das Gesamtgewicht der jeweiligen Legierung. Der übrige Anteil der Legierung besteht aus Nickel und unvermeidbaren Verunreinigungen. Vorzugsweise liegt der Al-Gehalt in einem Bereich von über 5 bis 6 Gew.-%.

Bei der erfindungsgemässen Schutzschicht handelt es sich um eine NiCrAIY-Legierung. Sie weist eine deutliche Verbesserung der Oxidation- und Korrosionsbeständigkeit gegenüber den bereits bekannten Hochtemperatur-Schutzschichten auf. Bei der erfindungsgemässen Hochtemperatur-Schutzschicht ist festzustellen, dass sie bei hohen Temperaturen (je nach Ausführung oberhalb von 800°C) aluminiumhaltige γ und γ'-Phasen mit einem Volumenanteil von mindestens 50% aufweist, welche die Ausbildung einer aluminiumoxidhaltigen Schutzschicht ermöglicht, bei niedrigen und bei mittleren Temperaturen (je nach Ausführung unterhalb von 900°C) chromhaltige α-Cr-Phasen (in Fig. 1 als BCC bezeichnet) von mehr als 5% aufweist, welche die Ausbildung einer chromoxidhaltigen Schutzschicht ermöglicht.

Wird der Legierung, die die Hochtemperatur-Schutzschicht bildet, Silizium und Bor zugegeben, so verbessert sich die Haftung der aluminiumoxidhaltigen Deckschicht bei Hochtemperatur, welche den Schutz der Hochtemperatur-Schutzschicht und des darunter befindlichen Bauelementes wesentlich erhöht. Mit einem Zusatz von Magnesium und Kalzium werden vor allem die bei der Herstellung natürlich vorhandenen Verunreinigungen gebunden und dadurch für Temperaturen unterhalb von 850-950°C die Korrosionsbeständigkeit erhöht. Das Mengenverhältnis von Chrom zu Aluminium ist auf 3.6 bis 6.5 begrenzt, um die Ausbildung spröder β-Phasen zu verhindern. Das Mengenverhältnis von Nickel zu Chrom ist auf 2.3 bis 3.0 begrenzt, um spröde σ-Phasen zu verhindern, was die Temperaturwechselbeständigkeit verbessert. Die feste und die beständige Haftung der Schutzschicht und ihrer Deckschicht bei häufigen Temperaturwechsel wird durch den speziell für die Legierung festgelegten Anteil an Yttrium erreicht.

Die hier gewählte Zusammensetzung zeigt keine bzw. nur geringe Volumenanteile von σ-Phase bzw. β-NiAl-Phase (Fig. 1), so dass unter Temperaturwechselbeanspruchung deutlich Vorteile zu erwarten sind. Die Vergleichslegierung aus Fig. 2 zeigt eine ähnliche Zusammensetzung bei einigen Elementen, aber aufgrund der Unterschiede anderer Elemente zeigt sich doch eine sehr verschiedene Mikrostruktur, die basierend auf unserer Erfahrung keine ausreichende Temperaturwechselbeständigkeit für Turbine haben wird und zudem durch das beginnende Aufschmelzen über 900 °C nicht einsetzbar ist.

Die produktionsbedingte, inhärente Verunreinigung von Schwefel, die typischerweise im Konzentration kleiner 10 ppm, in einzelnen Fällen aber auch bis zu 50ppm erreichen kann, führt zu reduzierter Oxidation- und Korrosionsbeständigkeit. Erfindungsgemäss werden bei der Herstellung der Beschichtung die Spurenelemente Mg und Ca zugegeben, die Schwefel absorbieren.

Die Legierung wird direkt auf das Grundmaterial des Bauelementes oder auf eine Zwischenlage, bestehend aus einer dritten Zusammensetzung, aufgetragen. Die Schichtdicken variieren je nach Beschichtungsverfahren zwischen 0.03 mm bis 1.5 mm.

Die Erfindung wird an Hand der beiliegenden Zeichnungen erläutert, in denen
- **Fig. 1**: das Phasengleichgewicht (Molanteil Φ [%] vs. Temperatur [º C]) gemäss der hier angegebenen Zusammensetzung zeigt,
- **Fig. 2**: das Phasengleichgewicht (Molanteil Φ [%] vs. Temperatur [º C]) gemäss der im Patent US-A-4,973,445 angegebenen Zusammensetzung darstellt.

Es sind nur die für die Erfindung wesentlichen Elemente dargestellt.

Anhand eines Ausführungsbeispiels, das die Herstellung eines beschichteten Gasturbinenbauteils oder eines anderen Bauelements einer thermischen Turbomaschine beschreibt, wird die Erfindung näher erläutert. Das zu beschichtende Gasturbinenbauteil ist aus einem austenitischen Material, insbesondere einer Nickel-Superlegierung gefertigt. Vor der Beschichtung wird das Bauteil zunächst chemisch gereinigt und dann mit einem Strahlprozess aufgerauht. Die Beschichtung des Bauelementes erfolgt unter Vakuum, unter Schutzgas oder in Luft mittels thermischen Spritzverfahren (LPPS, VPS, APS), Hochgeschwindigkeitsspritzen (HVOF), elektrochemischen Verfahren, physikalischen/chemischer Verdampfung (PVD, CVD) oder einem anderen aus dem Stand der Technik bekannten Beschichtungsverfahren.

Für die Beschichtung wird eine NiCrAlY-Legierung verwendet, die erfindungsgemäss (Gew.-%) 23 bis 27 Gew.-% Chrom, 4 bis 7 Gew.-% Aluminium, 0.1 bis 3 Gew.-% Silizium, 0.1 bis 3 Gew.-% Tantal, 0.2 bis 2 Gew.-% Yttrium, 0.001 bis 0.01 Gew-% Bor, 0.001 bis 0.01 Gew-% Magnesium und 0.001 bis 0.01 Gew-% Kalzium aufweist. Der übrige Anteil der Legierung besteht aus Nickel und unvermeidbaren Verunreinigungen. Vorzugsweise liegt der Al-Gehalt in einem Bereich von über 5 bis 6 Gew.-%. Alle Gewichtsangaben beziehen sich auf das Gesamtgewicht der verwendeten Legierung.

Die erfindungsgemässe Legierung weist eine deutliche Verbesserung der Oxidation- und Korrosionsbeständigkeit gegenüber den bereits bekannten Hochtemperatur-Schutzschichten auf. Bei der erfindungsgemässen Hochtemperatur-Schutzschicht ist festzustellen, dass sie bei hohen Temperaturen (je nach Ausführung oberhalb von 800 °C) aluminiumhaltige γ und γ'-Phasen mit einem Volumenanteil von mindestens 50% aufweist, welche die Ausbildung einer aluminiumoxidhaltigen Schutzschicht ermöglicht, bei niedrigen und bei mittleren Temperaturen (je nach Ausführung unterhalb von 900°C) chromhaltige α-Cr-Phasen von mehr als 5% aufweist, welche die Ausbildung einer chromoxidhaltigen Schutzschicht ermöglicht.

Wie aus der Fig. 1 ersichtlich, zeigt die hier gewählte Zusammensetzung keine bzw. nur geringe Volumenanteile von σ-Phase bzw. β-NiAl-Phase oder Borid-Phasen (in Fig. 1 als M2B_ORTH bezeichnet), so dass unter Temperaturwechselbeanspruchung deutliche Vorteile zu erwarten sind. Die Vergleichslegierung (Fig. 2) zeigt eine ähnliche Zusammensetzung bei einigen Elementen, aber aufgrund der Unterschiede anderer Elemente zeigt sich doch eine sehr verschiedene Mikrostruktur, die basierend auf unserer Erfahrung keine ausreichende Temperaturwechselbeständigkeit für Turbine haben wird und zudem durch das beginnende Aufschmelzen über 900 °C nicht einsetzbar ist.

Um die Haftung der aluminiumoxidhaltigen Deckschicht bei Hochtemperatur zu verbessern, wird dem Basiswerkstoff, der die Hochtemperatur-Schutzschicht bildet, Silizium und Bor zulegiert. Dadurch erhöht sich der Schutz der Hochtemperatur-Schutzschicht und des darunter befindlichen Bauelementes wesentlich.

Die produktionsbedingte, inhärente Verunreinigung von Schwefel, die typischerweise in einer Konzentration von kleiner als 10 ppm, in einzelnen Fällen aber auch 50ppm erreichen kann, führt zu reduzierter Oxidation- und Korrosionsbeständigkeit. Erfindungsgemäss werden bei der Herstellung der Beschichtung die Spurenelemente Mg und Ca zugegeben, die Schwefel absorbieren und dadurch im für Temperaturen unterhalb von 850 bis 950 °C die Korrosionsbeständigkeit erhöht.

Das Mengenverhältnis von Chrom zu Aluminium ist auf 3.6 bis 6.5 begrenzt, um die Ausbildung spröder β-Phasen zu verhindern. Das Mengenverhältnis von Nickel zu Chrom ist auf 2.3 bis 3.0 begrenzt, um spröde σ-Phasen zu verhindern, was die Temperaturwechselbeständigkeit verbessert.

Die feste und die beständige Haftung der Schutzschicht und ihrer Deckschicht bei häufigen Temperaturwechsel wird durch den speziell für die Legierung festgelegten Anteil an Yttrium erreicht.

Das die Legierung bildende Material liegt für die thermischen Spritzprozesse in Pulverform vor und weist vorzugsweise eine Korngrösse von 5 bis 90 µm auf. Bei den anderen o.a. Verfahren wird die Legierung als Target bzw. als Suspension hergestellt. Die Legierung wird direkt auf das Grundmaterial des Bauelementes oder auf eine Zwischenlage, bestehend aus einer dritten Zusammensetzung, aufgetragen. Die Schichtdicken variieren je nach Beschichtungsverfahren zwischen 0.03 mm bis 1.5 mm. Nach dem Aufbringen der Legierung wird das Bauelement einer Wärmebehandlung unterzogen. Diese erfolgt bei einer Temperatur von 1000 bis 1200 ºC für etwa 10 Minuten bis 24 h Stunden.

## Patentansprüche

1. Hochtemperatur-Schutzschicht für ein Bauelement,
**dadurch gekennzeichnet, dass**
diese (Gew.-%) 23 bis 27% Cr, 4 bis 7% Al, 0.1 bis 3% Si, 0.1 bis 3% Ta, 0.2 bis 2% Y, 0.001 bis 0.01% B, 0.001 bis 0.01% Mg und 0.001 bis 0.01% Ca, Rest Ni und unvermeidbare Verunreinigungen enthält.

2. Hochtemperatur-Schutzschicht nach Anspruch 1,
**dadurch gekennzeichnet, dass**
die Schutzschicht (Gew.-%) über 5% bis 6% Al enthält.

3. Hochtemperatur-Schutzschicht nach Anspruch 1 oder 2,
**dadurch gekennzeichnet, dass**
das Mengenverhältnis von Cr zu Al in einem Bereich von 3.6 bis 6.5 ist.

4. Hochtemperatur-Schutzschicht nach Anspruch 1 oder 2,
**dadurch gekennzeichnet, dass**
das Mengenverhältnis von Ni zu Cr in einem Bereich von 2.3 bis 3.0 ist.

5. Hochtemperatur-Schutzschicht nach einem der Ansprüche 1 bis 4,
**dadurch gekennzeichnet, dass**
die Summe der Volumenanteile der beiden Phasen γ (gamma) und γ' (gamma prime) im Temperaturbereich von 800°C bis 1050°C mehr als 50% beträgt.

6. Hochtemperatur-Schutzschicht nach einem der Ansprüche 1 bis 5,
**dadurch gekennzeichnet, dass**
der Volumenanteil der α-Cr-Phasen im Temperaturbereich von 800°C bis 900°C mehr als 5% beträgt.

7. Hochtemperatur-Schutzschicht nach einem der Ansprüche 1 bis 6,
**dadurch gekennzeichnet, dass**
die Beschichtung unter Vakuum, unter Schutzgas oder in Luft mittels thermischen Spritzverfahren (LPPS, VPS, APS), Hochgeschwindigkeitsspritzen (HVOF), elektrochemischen Abscheidung, physikalischer/chemischer Verdampfung (PVD, CVD) oder einem anderem, aus dem Stand der Technik bekannten Beschichtungsverfahren hergestellt wird.

8. Hochtemperatur-Schutzschicht nach einem der Ansprüche 1 bis 7,
**dadurch gekennzeichnet, dass**
diese eine Beschichtung von Bauelementen von thermischen Turbomaschinen ist.

9. Hochtemperatur-Schutzschicht nach einem der Ansprüche 1 bis 8,
**dadurch gekennzeichnet, dass**
die Schichtdicke zwischen 0.03 mm und 1.5 mm direkt auf dem Grundwerkstoff des Bauteils oder auf eine Zwischenlage aufgebracht ist.

10. Hochtemperatur-Schutzschicht nach einem der Ansprüche 1 bis 9,
**dadurch gekennzeichnet, dass**
die Beschichtung unterhalb einer Wärmedämmschicht als Haftvermittlerschicht eingesetzt ist.

## Claims

1. High-temperature protection layer for a component, **characterized in that** it contains (% by weight) 23 to 27% Cr, 4 to 7% Al, 0.1 to 3% Si, 0.1 to 3% Ta, 0.2 to 2% Y, 0.001 to 0.01% B, 0.001 to 0.01% Mg and 0.001 to 0.01% Ca, remainder Ni and inevitable impurities.

2. The high-temperature protection layer as claimed in Claim 1, **characterized in that** the protection layer contains (% by weight) over 5% up to 6% Al.

3. The high-temperature protection layer as claimed in Claim 1 or 2, **characterized in that** the quantitative ratio of Cr to Al is in a range from 3.6 to 6.5.

4. The high-temperature protection layer as claimed in Claim 1 or 2, **characterized in that** the quantitative ratio of Ni to Cr is in a range from 2.3 to 3.0.

5. The high-temperature protection layer as claimed in one of Claims 1 to 4, **characterized in that** the sum of the proportions by volume of the two phases γ (gamma) and γ' (gamma prime) in the temperature range from 800°C to 1050°C amounts to more than 50%.

6. The high-temperature protection layer as claimed in one of Claims 1 to 5, **characterized in that** the proportion by volume of the α-Cr phases in the temperature range from 800°C to 900°C is more than 5%.

7. The high-temperature protection layer as claimed in one of Claims 1 to 6, **characterized in that** the coating is produced under a vacuum, under shielding gas or in air by means of thermal spraying processes (LPPS, VPS, APS), high-velocity spraying (HVOF), electrochemical deposition, physical/chemical vapour deposition (PVD, CVD) or another coating process which is known from the prior art.

8. The high-temperature protection layer as claimed in one of Claims 1 to 7, **characterized in that** it is a coating for components of thermal turbomachines.

9. The high-temperature protection layer as claimed in one of Claims 1 to 8, **characterized in that** the layer thickness of between 0.03 mm and 1.5 mm is applied direct to the base material of the component or to an intermediate layer.

10. The high-temperature protection layer as claimed in one of Claims 1 to 9, **characterized in that** the coating is used as a bonding layer beneath a thermal barrier coating.

## Revendications

1. Couche de protection d'un composant contre les hautes températures,
**caractérisée en ce qu'**elle contient (en % en poids) de 23 à 27 % de Cr, de 4 à 7 % d'Al, de 0,1 à 3 % de Si, de 0,1 à 3 % de Ta, de 0,2 à 2 % d'Y, de 0,001 à 0,01 % de B, de 0,001 à 0,01 % de Mg et de 0,001 à 0,01 % de Ca, le reste étant constitué de Ni et des impuretés inévitables.

2. Couche de protection contre les hautes températures selon la revendication 1, **caractérisée en ce que** la couche de protection contient (en % en poids) de plus de 5 % à 6 % d'Al.

3. Couche de protection contre les hautes températures selon les revendications 1 ou 2, **caractérisée en ce que** le rapport entre Cr et Al est compris dans une plage de 3,6 à 6,5.

4. Couche de protection contre les hautes températures selon les revendications 1 ou 2, **caractérisée en ce que** le rapport entre Ni et Cr est compris dans une plage de 2,3 à 3,0.

5. Couche de protection contre les hautes températures selon l'une des revendications 1 à 4, **caractérisée en ce que** dans la plage de température de 800°C à 1050°C, la somme des proportions volumiques des deux phases γ (gamma) et γ' (gamma prime) est de plus de 50 %.

6. Couche de protection contre les hautes températures selon l'une des revendications 1 à 5, **caractérisée en ce que** dans la plage de température de 800°C à 900°C, la proportion volumique des phases de Cr-α est de plus de 5 %.

7. Couche de protection contre les hautes températures selon l'une des revendications 1 à 6, **caractérisée en ce que** le revêtement s'effectue sous vide, sous gaz protecteur ou à l'air, par des procédés de pulvérisation thermiques (LPPS, VPS, APS), de pulvérisation à haute vitesse (HVOF), de dépôt électrochimique, de dépôt physique ou chimique de vapeur (PVD, CVD) ou par un autre procédé de revêtement connu dans l'état de la technique.

8. Couche de protection contre les hautes températures selon l'une des revendications 1 à 7, **caractérisée en ce qu'**elle est un revêtement de composants de turbomachines thermiques.

9. Couche de protection contre les hautes températures selon l'une des revendications 1 à 8, **caractérisée en ce que** la couche d'une épaisseur comprise entre 0,03 mm et 1,5 mm est appliquée directement sur le matériau de base du composant ou sur une couche intermédiaire.

10. Couche de protection contre les hautes températures selon l'une des revendications 1 à 9, **caractérisée en ce que** le revêtement est utilisé comme couche de renforcement de l'adhérence en dessous d'une couche d'isolation thermique.
